# EUROPÄISCHE PATENTSCHRIFT

(11) **EP 0 652 927 B1**
(45) Veröffentlichungstag und Bekanntmachung des Hinweises auf die Patenterteilung: **18.12.1996**
(21) Anmeldenummer: 93917652.5
(22) Anmeldetag: 26.07.1993
(51) Int. Cl.: C10M 133/04, C10M 173/02

(54) **SCHMIERMITTELKONZENTRAT UND WÄSSRIGE SCHMIERMITTELLÖSUNG AUF BASIS VON FETTAMINEN, VERFAHREN ZU DEREN HERSTELLUNG UND DEREN VERWENDUNG**
CONCENTRATED LUBRICANT AND AQUEOUS LUBRICANT SOLUTION BASED ON FATTY AMINES, PROCESS FOR PRODUCING THEM AND THEIR USE
CONCENTRE DE MATIERE LUBRIFIANTE ET SOLUTION AQUEUSE DE MATIERE LUBRIFIANTE A BASE D'AMINES GRASSES, LEUR PROCEDE DE FABRICATION ET LEUR UTILISATION

(30) Priorität: 03.08.1992 DE 4225254
(43) Veröffentlichungstag der Anmeldung: 17.05.1995
(73) Patentinhaber: HENKEL-ECOLAB GmbH & CO. OHG, 40591 Düsseldorf (DE)
(72) Erfinder: LAUFENBERG, Alfred, A-2100 Leobendorf (AT); PREIBSCH, Wolfgang, D-52399 Merzenich (DE); SCHMITZ, Karl-Heinz, D-40699 Erkrath (DE)
(86) Internationale Anmeldenummer: EP9301984
(87) Internationale Veröffentlichungsnummer: WO9403562

(56) Entgegenhaltungen:
- WO-A-90/10053
- WO-A-92/13049
- US-A- 4 374 034
- US-A- 4 537 694

## Beschreibung

Die vorliegende Erfindung betrifft ein Schmiermittelkonzentrat und eine wäßrige Schmiermittellösung auf Basis von Fettaminen und gegebenenfalls üblichen Verdünnungsmitteln und/oder Hilfs- bzw. Zusatzstoffen, welche mindestens ein Polyaminderivat eines Fettamins und/oder ein Salz eines derartigen Amins enthalten.

Die Erfindung betrifft weiterhin ein Verfahren zur Herstellung des Schmiermittelkonzentrates sowie die Verwendung des Schmiermittelkonzentrates und der wäßrigen Schmiermittel lösung als Kettengleitmittel in der Lebensmittelindustrie. Insbesondere findet das erfindungsgemäße Schmiermittelkonzentrat Verwendung zum Schmieren, Reinigen und Desinfizieren von automatischen Ketten- und Bandschmieranlagen, die beim Abfüllen von Lebensmitteln, vorzugsweise Getränken, in Glas- und Kunststoffflaschen, Dosen, Gläser, Fässer, Getränkecontainer (KEG), Papier- und Pappbehälter und dergleichen eingesetzt werden.

In Flaschenkellern und FaBkellern von Getränkebetrieben sowie bei der Abfüllung von Lebensmitteln werden für den Transport der entsprechenden Gefäße üblicherweise Plattentransportbänder oder andere Förderanlagen benutzt, die mit geeigneten wäßrigen Schmiermittelzubereitungen über Tauchschmieranlagen oder neuerdings auch über automatische Bandschmiersysteme geschmiert und sauber gehalten werden.

Während Tauchschmieranlagen kaum Probleme hinsichtlich der anwendungstechnischen Eigenschaften bei der Wahl des Schmiermittels bereiten, sind es Ausfällungen schwerlöslicher Salze und mikrobiologische Ablagerungen, die in den Düsen und Filtern der zentralen Schmieranlagen den kontinuierlichen Betrieb des Abfüllens von Lebensmitteln, insbesondere Getränken, beträchtlich stören können, so daß die Anlagen nach einer gewissen Betriebsdauer stets abgeschaltet und gereinigt werden müssen.

Die bisher als Schmiermittel eingesetzten Kettengleitmittel basieren einerseits auf Fettsäuren in Form ihrer wasserlöslichen Alkali- oder Alkanolaminsalze oder auf Fettaminen in Form ihrer organischen oder anorganischen Salze.

Während beide Substanzklassen in der Tauchschmierung problemlos anwendbar sind, zeigen sie in den heute üblichen zentralen Kettenschmiersystemen eine Reihe von Nachteilen. So beschreibt die DE-A-23 13 330 Schmiermittel auf Seifenbasis, die wäßrige Mischungen von C16-C18-Fettsäuresalzen und oberflächenaktiven Substanzen enthalten. Derartige Schmiermittel auf Seifenbasis weisen folgende Nachteile auf:
1. Es kommt zu einer Reaktion mit der Wasserhärte, also den Erdalkali-Ionen, und anderen Wasserinhaltsstoffen unter Bildung schwerlöslicher Metallseifen, den sogenannten primären Erdalkaliseifen.
2. Es kommt zu einer Reaktion zwischen diesen Schmiermitteln auf Seifenbasis und in Wasser oder dem abzufüllenden Gut gelöstem Kohlendioxid.
3. Die so erzeugte Anwendungslösung ist stets keimfördernd.
4. Bei Anwendung von hartem Wasser sind Ionenaustauscher zur Wasserenthärtung erforderlich, was eine zusätzliche Keimquelle bedeutet, oder aber der Einsatz hoch komplexierungsmittelhaltiger Produkte, was wiederum ökologisch bedenklich ist.
5. Es kommt zu vermehrter Schaumbildung, was insbesondere Probleme am Bottle-Inspector (automatische Flaschenkontrolle) hervorruft und zu einem eventuellen Eindringen dieser Schmiermittel in das Transportbehältnis führt.
6. Die meisten dieser Produkte sind lösungsmittelhaltig.
7. Die Reinigungswirkung dieser Produkte ist schlecht, so daß eine separate diskontinuierliche Reinigung stets notwendig ist.
8. Derartige Schmiermittelzubereitungen auf Seifenbasis zeigen ein pH-abhängiges Leistungsverhalten.
9. Schmiermittelzubereitungen auf Seifenbasis zeigen weiterhin eine Wassertemperatur-Abhängigkeit.
10. Schmiermittel auf Seifenbasis zeigen nur eine geringe Lagerstabilität, insbesondere bei niederen Temperaturen.
11. Das in vielen Produkten enthaltene EDTA (Ethylendiamintetraacetat) ist bekanntermaßen nur schlecht biologisch abbaubar.
12. Derartige Schmiermittelzubereitungen auf Seifenbasis sind nicht für alle Transportgüter aus Kunststoff geeignet, da es bei Anwendung dieser Mittel in vielen Fällen zu Spannungsrißkorrosionen am Transportgut kommt.

Neben diesen Schmiermitteln auf Seifenbasis werden ansonsten hauptsächlich solche auf Basis von Fettaminen verwendet. So beschreibt die DE-A-36 31 953 ein Verfahren zum Schmieren von kettenförmigen Flaschentransportbändern in Getränkeabfüllbetrieben, insbesondere in Brauereien, sowie zum Reinigen der Bänder mittels eines flüssigen Reinigungsmittels, das dadurch gekennzeichnet ist, daß man die kettenförmigen Flaschentransportbänder mit Bandschmiermitteln auf Basis neutralisierter primärer Fettamine, die vorzugsweise 12 bis 18 C-Atome aufweisen und einen ungesättigten Anteil von mehr als 10 % enthalten, schmiert.

Aus der EP-A-0 372 628 sind Fettaminderivate der Formeln als Schmiermittel bekannt, worin
- R¹: eine gesättigte oder ungesättigte, verzweigte oder lineare Alkylgruppe mit 8 bis 22 C-Atomen;
- R²: Wasserstoff, eine Alkyl- oder Hydroxyalkylgruppe mit 1 bis 4 C-Atomen oder -A-NH₂;
- A: eine lineare oder verzweigte Alkylengruppe mit 1 bis 8 C-Atomen; und
- A¹: eine lineare oder verzweigte Alkylengruppe mit 2 bis 4 C-Atomen bedeutet.

Darüber hinaus sind aus der DE-A-39 05 548 Schmiermittel auf Basis von N-alkylierten Fettaminderivaten bekannt, die mindestens ein sekundäres und/oder tertiäres Amin enthalten.

Die Hauptnachteile dieser Schmiermittel sind die Reaktion mit Anionen des Wassers, insbesondere mit Sulfaten, Bicarbonaten, Phosphaten und Carbonaten aus alkalischen Wässern, sowie anderen Wasserinhaltsstoffen.

Darüber hinaus zeigen diese Schmiermittel auf Fettaminbasis ein unbefriedigendes Schaumverhalten. So neigen die Schmiermittel der EP-A-O 327 628 zu einer zu starken Schaumbildung, was eine nachträgliche Reinigung des auf dem Band transportierten Gutes erforderlich macht. Schmiermittel gemäß der DE-A-39 05 548 weisen eine eher zu geringe Schaumbildung auf, was zu einem zu schnellen Ablaufen des aufgebrachten Schmierfilms führt.

Die Hauptnachteile der oben genannten Schmiermittel sind somit einerseits die starke Wasserabhängigkeit der Schmiermittel auf Seifenbasis und andererseits die regelmäBig notwendige Systemreinigung beim Einsatz von Schmiermitteln auf Basis von Fettaminen, die gleichfalls durch die Wasserinhaltsstoffe bedingt ist. Die Ausfällungen, die in beiden Verfahren des Standes der Technik auftreten, müssen dabei entfernt werden. Zur Entfernung benutzt man eine einfache Säure-Base-Reaktion. Im Falle der Seifenprodukte auf Fettsäurebasis werden hierzu alkalische, komplexierungsmittelhaltige Reiniger eingesetzt, und als technische Äquivalente dazu werden bei Produkten auf Basis von Fettaminen organische oder anorganische Säuren als Reiniger verwendet.

Schließlich sind im Stand der Technik weitere Kettenschmiermittel bekannt, die einige der vorstehend beschriebenen Nachteile nicht aufweisen. So beschreibt die EP-A-0 044 458 Schmiermittelzubereitungen, die praktisch frei von Fettsäureseifen sind und die weiterhin ein carboxyliertes nichtionisches Tensid und ein Acylsarcosinat enthalten. Der pH-Wert dieser Produkte beträgt 7 bis 11 und liegt somit vorzugsweise im neutralen bis alkalischen Bereich.

Die DE-A-38 31 448 betrifft schließlich wäßrige, klarwasserlösliche, seifenfreie Schmiermittelzubereitungen, ein Verfahren zu ihrer Herstellung und die Verwendung dieser Schmiermitteizubereitungen, insbesondere als Schmiermittel für Plattentransportbänder, die zum Transport von Glasflaschen oder Polyethylenterephthalat-Flaschen dienen. Die im wesentlichen neutralen wäßrigen Schmiermittelzubereitungen (pH im Bereich von 6 bis 8) enthalten Alkylbenzolsulfonate, alkoxylierte Alkanolphosphate und Alkancarbonsäuren, gegebenenfalls neben üblichen Lösungsvermittlern, Lösungsmitteln, Entschäumungsmitteln und Desinfektionsmitteln.

Allerdings zeigen auch diese beiden aminfreien Produkte noch folgende Nachteile:
1. Sie sind aus mikrobiologischer Sicht gesehen ungünstig, da sie hervorragende Wachstumsbedingungen für Mikroorganismen schaffen.
2. Weiterhin zeigen sie nur eine geringe Reinigungskraft.
3. Schließlich weisen sie ebenfalls ein schwer zu kontrollierendes Schaumverhalten auf.

Der vorliegenden Erfindung liegt somit die Aufgabe zugrunde, eine neue Schmiermittelzubereitung, insbesondere ein Kettengleitmittel, bereitzustellen, die die Nachteile des Standes der Technik nicht aufweist. Dies bedeutet: Derartige Schmiermittel sollen einen guten Reibwert, also eine ausgezeichnete Schmierwirkung, ein dosiertes Schaumverhalten, eine gute Klarwasserlöslichkeit, eine gute Reinigungswirkung und eine gute mikrobizide Wirkung aufweisen.

Im Sinne der vorliegenden Erfindung ist der Begriff "Klarwasserlöslickeit" gekoppelt mit der Unempfindlichkeit der Schmiermittel-Bestandteile gegenüber in natürlichen Wässern enthaltenen Anionen, wie Sulfat, Bicarbonat und dergleichen. Ist beispielsweise die Klarwasserlöslichkeit einer Schmiermittel-Formulierung nicht stark ausgeprägt, so können bei längerem Anlagenstillstand, zum Beispiel im Verlaufe eines Wochenendes, derartige Formulierungen mit den Wasserinhaltsstoffen reagieren. Die hierbei resultierenden Ausfällungen und Trübungen in den Anwendungslösungen der Schmiermittel führen kurz- bis mittelfristig zum Verstopfen der Filter und Düsen des Bandschmiersystems.

Überraschenderweise wurde gefunden, daß Schmiermittel, die mindestens ein Polyaminderivat eines Fettamins und/oder ein Salz eines derartigen Amins enthalten, eine deutlich bessere Klarwasserlöslichkeit sowie ein anwendungstechnisch günstigeres Schaumverhalten aufweisen, als Schmiermittel auf Basis von unsubstituierten und substituierten Fettaminen.

Die vorliegende Erfindung betrifft somit ein Schmiermittelkonzentrat auf Basis von Fettaminen und gegebenenfalls üblichen Verdünnungsmitteln oder Hilfs- bzw. Zusatzstoffen, dadurch gekennzeichnet, daß es mindestens ein Polyaminderivat eines Fettamins der allgemeinen Formel (I)

R-A-(CH₂)ₖ-NH-[(CH₂)ₗ-NH]_{y}-(CH₂)ₘ-NH₂ · (H⁺X⁻)ₙ (I)

enthält, wobei
- R: ein linearer oder verzweigter, gesättigter oder einfach oder mehrfach ungesättigter Alkylrest mit 8 bis 22 C-Atomen ist,
- A: für -NH- steht,
- X⁻: ein Anion einer anorganischen oder organischen Säure bedeutet,
- k, l, m: unabhängig voneinander eine ganze Zahl im Bereich von 1 bis 6 ist;
- y: 0, 1, 2 oder 3 ist,
- n: eine ganze Zahl von 0 bis 6 ist,
und wobei das Schmiermittelkonzentrat 1 bis 40 Gew.-% an Polyaminderivaten der allgemeinen Formel (I) sowie 99 bis 60 Gew.-% Wasser und/oder Hilfs- bzw. Zusatzstoffe, jeweils bezogen auf die Gesamtformulierung, enthält.

Die erfindungsgemäßen Schmiermittelkonzentrate zeigen in ihrer mit Wasser auf Einsatzkonzentration verdünnten Form, beispielsweise in Form wäßriger Lösungen, enthaltend 0,02 Gew.-% der Amine, eine ausgezeichnete Klarwasserlöslichkeit. Hinsichtlich ihrer Anwendungseigenschaften zeigen derartige wäßrige Schmiermittellösungen einen guten Reibwert, ein ausgewogenes Schaumverhalten, eine gute Reinigungswirkung sowie gute mikrobizide Eigenschaften.

In der vorstehend genannten allgemeinen Formel (I) kommen als Substituenten R somit die folgenden Reste in Frage: n-Octyl, n-Nonyl, n-Decyl, n-Undecyl, n-Dodecyl, n-Tridecyl, n-Tetradecyl, n-Pentadecyl, n-Hexadecyl, n-Heptadecyl, n-Octadecyl, n-Nonadecyl, n-Eicosyl, n-Uneicosyl und n-Docosyl sowie die verzweigtkettigen Isomere der genannten Alkylreste. Anstelle der gesättigten Alkylreste kann R auch die entsprechenden - einfach oder mehrfach - ungesättigten Alkylreste bedeuten, die gleichfalls linear oder verzweigt sein können.

Wie bereits vorstehend gesagt, kann das Anion X- ein Anion einer beliebigen anorganischen oder organischen Säure bedeuten. Von Bedeutung für die Auswahl dieser Säure im Sinne der vorliegenden Erfindung ist lediglich, daß die Säure beziehungsweise deren Anion in Verbindung mit den erfindungsgemäßen Polyaminen der allgemeinen Formel (I) nicht zu Ausfällungen führt und damit die Klarwasserlöslichkeit der erfindungsgemäBen Schmiermittel beeinträchtigt. Im Einzelfall wird der Fachmann hier eine geeignete Auswahl anhand einfacher Versuche treffen.

Im Sinne der vorliegenden Erfindung sind jedoch solche Säuren bevorzugt, deren Anion X⁻ ausgewählt ist aus der Gruppe Amidosulfonat, Nitrat, Halogenid, Hydrogensulfat, Sulfat, Hydrogencarbonat, Carbonat, Phosphat oder R¹-COO-, wobei der Rest R¹ für Wasserstoff, einen substituierten oder unsubstituierten, linearen oder verzweigten Alkylrest mit 1 bis 20 C-Atomen oder Alkenylrest mit 2 bis 20 C-Atomen steht, wobei die Substituenten ausgewählt sind aus einem oder mehreren der Reste Hydroxy, Amino, Imino und Carboxy. Als Anion X⁻ kommen somit - neben den bereits angeführten anorganischen Anionen - auch Anionen organischer Säuren vom Typ R¹-COO⁻ in Frage. Der Rest R¹ kann hierbei Wasserstoff oder Alkyl- bzw. Alkenylreste bedeuten; im übrigen gelten hierfür die vorstehenden Erläuterungen zu R in analoger Weise. Als Beispiele für organische Anionen X- vom Typ R¹-COO⁻ seien insbesondere genannt: Formiat, Acetat, Glykolat, Oleat, Lactat, Gluconat, Citrat und Glutamat.

Gemäß der vorliegenden Erfindung sind Schmiermittelkonzentrate besonders bevorzugt, die ein Polyaminderivat eines Fettamins der allgemeinen Formel (I) enthalten, wobei A = -NH- ist, k, 1 und m unabhängig voneinander 3 oder 4 ist, y 0 oder 1 ist und die übrigen Variablen ihre im Vorstehenden genannten Bedeutungen aufweisen.

Besonders bevorzugt sind dabei jene Amine, in denen k, 1 und m 3 ist.

Polyamine, die der vorstehend angegebenen allgemeinen Formel (I) entsprechen, können nach literaturbekannten Verfahren hergestellt werden und werden im übrigen auch zum Teil als Handelsprodukte angeboten, beispielsweise von der Firma Berol Nobel, Stockholm, Schweden, unter der Bezeichnung Amin 640, Amin 660, Amin 740, Amin 760 und Amin 780.

Nach einer bevorzugten Ausführungsform der vorliegenden Erfindung enthalten die Schmiermittel konzentrate Polyaminderivate von Fettaminen der vorstehend angeführten allgemeinen Formel (I), wobei
- R: für einen linearen oder verzweigten, gesättigten oder einfach oder mehrfach ungesättigten Alkylrest mit 12 bis 18 C-Atomen,
- A: für -NH- und
- X⁻: für den Rest R¹-COO-, wobei R¹ Wasserstoff, CH₃-, HO-CH₂- oder CH₃-CH(OH)- bedeutet, steht.

Gemäß der Erfindung sind ferner solche Schmiermittelkonzentrate bevorzugt, die
5 bis 5 Gew.-% an Polyaminderivaten von Fettaminen der allgemeinen Formel (I) sowie
95 bis 85 Gew.-% Wasser als Verdünnungsmittel und gegebenenfalls Hilfs- bzw. Zusatzstoffe, jeweils bezogen auf die Gesamtformulierung, enthalten.

Als Hilfs- und/oder Zusatzstoffe gemäß der vorliegenden Erfindung kommen insbesondere Lösungsvermittler in Betracht, beispielsweise Alkohole, Polyalkohole, Ether oder Polyether, insbesondere Isopropanol, Butylglykol, Butyldiglykol oder Ethylenglykolether. Die Menge des zu verwendenden Lösungsvermittlers richtet sich im Einzelfall nach dem eingesetzten Amin, der Fachmann wird im Einzelfall die erforderliche Menge an Lösungsvermittler durch Ausprobieren ermitteln. Im allgemeinen sind Zusätze an Lösungsvermittler im Bereich von 5 bis 20 Gew.-%, bezogen auf die Gesamtformulierung, hinreichend.

Als Hilfs- und/oder Zusatzstoffe gemäß der vorliegenden Erfindung kommen ferner insbesondere nichtionische und/oder amphotere Tenside in Betracht, beispielsweise alkoxylierte Fettamine, Fettalkohole und alkoxylierte Fettalkohole. Diese Tenside können die Benetzung der Ketten und Plattentransportbänder verbessern, sofern dies im Einzelfall erforderlich sein sollte. Im allgemeinen sind Tensid-Zusätze im Bereich von 1 bis 5 Gew.-%, bezogen auf die Gesamtformulierung, hierfür ausreichend.

Die erfindungsgemäßen Schmiermittelkonzentrate weisen vorzugsweise einen pH-Wert im Bereich von 4 bis 11, insbesondere im Bereich von 5 bis 8, auf. Sofern der pH-Wert des Schmiermittel konzentrats nicht bereits in diesem Bereich liegt, kann er durch Zugabe einer Säure, vorzugsweise einer Säure mit dem vorstehend definierten Anion X⁻, beispielsweise mit Essigsäure oder Ameisensäure, auf den gewünschten Wert eingestellt werden.

Im Hinblick auf eine optimale Dosiermöglichkeit ist es ferner von Vorteil, daß die Schmiermittelkonzentrate eine dynamische Viskosität von weniger als 300 mPa.s, insbesondere von weniger als 150 mPa.s und besonders bevorzugt im Bereich von 20 bis 100 mPa.s - jeweils bei 20 °C - aufweisen, um ihre Pumpfähigkeit zu gewährleisten. Eine gesonderte Einstellung der Viskosität auf die genannten Werte ist im allgemeinen nicht erforderlich bzw. erfolgt gegebenenfalls durch Zusatz geeigneter Mengen des Verdünnungsmittels Wasser oder eines Lösungsvermittlers.

Die Erfindung betrifft darüber hinaus ein Verfahren zur Herstellung der erfindungsgemäßen Schmiermittel. Diese lassen sich durch Vermischen der Aminkomponenten, gegebenenfalls unter Zusatz von Wasser und der genannten Hilfs- bzw. Zusatzstoffe, herstellen.

Die vorliegende Erfindung betrifft weiterhin die Verwendung von Schmiermittelkonzentraten der vorstehend beschriebenen Art als Kettengleitmittel in der Lebensmittelindustrie, insbesondere in automatischen Ketten- und Bandschmieranlagen. Insbesondere betrifft die vorliegende Erfindung die Verwendung der vorstehend beschriebenen Schmiermittelkonzentrate in Form einer 0,01 bis 50 Gew.-%igen, vorzugsweise 0,1 bis 0,5 Gew.-%igen, wäßrigen Lösung als Kettengleitmittel für automatische Ketten- und Bandschmieranlagen.

Die Erfindung betrifft darüber hinaus eine wäßrige Schmiermittellösung auf Basis von Fettaminen und gegebenenfalls üblichen Verdünnungsmitteln, dadurch gekennzeichnet, daß sie mindestens ein Polyaminderivat eines Fettamins der allgemeinen Formel (I) enthält.

Gemäß der Erfindung kann diese Schmiermittellösung aus den erfindungsgemäßen Schmiermittelkonzentraten durch Verdünnung um einen Faktor 2 bis 10 000, vorzugsweise um einen Faktor 300 bis 500, mit Wasser erhalten werden.

Besonders bevorzugt sind dabei Schmiermittellösungen, die einen Gehalt von 0,002 bis 0,1 Gew.-%, insbesondere 0,003 bis 0,05 Gew.-%, eines Polyaminderivats eines Fettamins der Formel (I) enthalten und einen pH-Wert zwischen 5 und 8 aufweisen.

Die vorliegende Erfindung betrifft schließlich die Verwendung der vorstehend beschriebenen wäßrigen Schmiermittellösungen als Kettengleitmittel in der Lebensmittelindustrie. Die erfindungsgemäßen Produkte verursachen im Gegensatz zu Standard-Seifenprodukten keine Spannungsrißkorrosion bei Kunststoff-Gebinden und können daher insbesondere problemlos auch für PET-Gebinde (PET = Polyethylenterephthalat) oder PVC-Gebinde (PVC=Polyvinylchlorid) Verwendung finden. Dementsprechend können die erfindungsgemäßen Schmiermittellösungen als Kettengleitmittel zur Förderung oder zum Transport von Gebinden oder Flaschen aus Glas, kunststoffbeschichtetem Glas, Kunststoffen, insbesondere Polyethylenterephthalat oder Polyvinylchlorid, Weißblech oder Aluminium bzw. lackierten oder kunststoffbeschichteten Behältern aus diesen Metallen Verwendung finden.

Die erfindungsgemäßen Produkte sind im Vergleich zu den bekannten Schmiermitteln auf Fettaminbasis deutlich besser klarwasserlöslich, weisen darüber hinaus ein dosiertes Schaumverhalten, eine gute mikrobizide Wirkung und eine ausgezeichnete Schmierwirkung auf. Dabei lassen sich durch Wahl des Amins bzw. des Anions die gewünschten anwendungstechnischen Eigenschaften des Schmiermittelkonzentrates bzw. der wäBrigen Schmiermittel lösung gezielt einstellen.

Darüber hinaus können die erfindungsgemäßen Schmiermittelkonzentrate und -lösungen jedoch auch mit Vorteil als sogenannte Schneidöle oder Kühlschmierstoffe bei der Metallbearbeitung Verwendung finden.

Die vorliegende Erfindung wird durch die nachfolgenden Beispiele näher erläutert.

### Beispiele

Alle Prozentangaben in den nachstehenden Beispielen beziehen sich auf Gewichtsprozente.

### Herstellung der Aminacetate (Allgemeine Arbeitsvorschrift)

Die anwendungstechnischen Eigenschaften der Polyaminderivate von Fettaminen der Formel (I) wurden anhand ihrer Aminacetate überprüft. Zur Herstellung der Acetate wurden 90 g auf 50 bis 60 °C erwärmtes, vollentsalztes Wasser vorgelegt und 10 g des jeweiligen Amins in geschmolzener Form eingerührt. Die Aminacetate wurden durch Zusatz von Essigsäure, bis ein pH-Wert von 6,5 erreicht war, erhalten.

Bei den Versuchen unter Einsatz von Klarlöslichkeitsverbesserern wurden statt 90 g nur 87 g Wasser vorgelegt und nach pH-Wert-Einstellung 3 g des Tensides eingerührt.

### Beispiel I

### Klarwasserlöslichkeit ohne Zusatz von Tensiden

Zur Beurteilung der Klarwasserlöslichkeit wurde eine 0,2 Gew.-%ige Lösung der Testmischungen in dem Testwasser bei 12 °C gelagert, wobei als Testwasser für die Bewertung der Klarwasserlöslichkeit ein Wasser mit folgenden Inhaltsstoffen eingesetzt wurde (pH 7,5):
100 ppm Sulfationen
10 ppm Phosphationen
10 ppm Silikationen
100 ppm Hydrogencarbonationen

Mit diesem Wasser wurden 0,2 Gew.-%ige Lösungen der Aminacetatlösung (Amingehalt 0,02 Gew.-%) hergestellt und nach 1 min und nach 30 min optisch beurteilt.

Auf diese Weise beobachtete man das in Tabelle 1 angegebene Löslichkeitsverhalten der Amine.

**Tabelle I**

| Amin | RR^{a}N[-(CH₂)₃-NH]_{q}-H | | | | |
|---|---|---|---|---|---|
| | R | R^{a} | q | nach 1 min | nach 30 min |
| 1 | Kokosalkyl | H | 2 | klare Lsg. | klare Lsg. |
| 2 | Talgalkyl | H | 2 | klare Lsg. | klare Lsg. |
| 3 | Ölalkyl | H | 3 | klare Lsg. | klare Lsg. |
| 4 | Talgalkyl | H | 3 | klare Lsg. | klare Lsg. |
| 5 | Kokosalkyl | H | 3 | klare Lsg. | klare Lsg. |
| 6* | Ölalkyl | H | 1 | klare Lsg. | schwach opale Lsg. |
| 7* | Talgalkyl | (CH₂)₃NH₂ | 1 | schwach opale Lsg. | schwach opale Lsg. |

| | | | | | |
|---|---|---|---|---|---|
| *Vergleichsexperiment | | | | | |

### Beispiel II

### Klarwasserlöslichkeit bei Zusatz von Tensiden

Als Testwasser für die Bewertung der Klarwasserlöslichkeit bei Zusatz von Tensiden wurde ein Wasser mit folgenden Inhaltsstoffen eingesetzt (pH 7,32):
61,98 ppm Sulfat
0,38 ppm Phosphat
14,46 ppm Silikat
45,44 ppm Chlorid
27,84 ppm Nitrat

Mit diesem Wasser wurden 0,2 Gew.-%ige Lösungen der Aminacetatlösung (Amingehalt 0,02 Gew.-%) hergestellt und nach 1 min und nach 30 min optisch beurteilt.

### 1) Klarwasserlöslichkeit des Amins 1 aus Beispiel I:

| Klarlöslichkeitsverbesserer | nach 1 min | nach 30 min | nach 2 h | nach 24 h |
|---|---|---|---|---|
| C₁₂-C₁₈ Fettalkohol mit | klare | klare | klare | klare |
| 2 Ethylenoxideinheiten (E0) | Lösung | Lösung | Lösung | Lösung |
| C₁₂-C₁₄ Fettalkohol mit | klare | klare | klare | schw. opale |
| 4 E0 | Lösung | Lösung | Lösung | Lösung |

### 2) Klarwasserlöslichkeit einer Mischung aus gleichen Teilen der Amine 6 und 7 aus Beispiel I (Vergleichsexperiment):

| Klarlöslichkeitsverbesserer | nach 1 min | nach 30 min | nach 2 h | nach 24 h |
|---|---|---|---|---|
| C₁₂-C₁₈ Fettalkohol mit | klare | schw. | schw. | opal |
| 2 E0 | Lösung | opal | opal | |
| C₁₂-C₁₄ Fettalkohol mit | klare | schw. | schw. | opal |
| 4 E0 | Lösung | opal | opal | |

### Beispiel III

### Schmierwirkung

Die unter Beispiel I beschriebenen Aminacetate wurden auf ihr Schmierverhalten getestet. Bewertet wurde bei laufendem Band der Reibbeiwert µ (µ = Haltekraft für die Flaschen/Gewichtskraft der Flaschen), das Nachschmierverhalten (es wurde die Zeit gemessen innerhalb derer sich ohne Aufspritzen von Kettenschmierlösung der Reibbeiwert um 50 % erhöht) sowie das Schaumverhalten. Der Gesamtamingehalt der Lösungen beträgt 0,01 Gew.-%.

Die Schmierwirkung der Amine ist Tabelle II zu entnehmen.

**Tabelle II**

| | | | | |
|---|---|---|---|---|
| Bsp. | Aminbasis | Reibbeiwert | Nachschmierung | Schaum |
| 1 | Amin 1* | µ < 0,1 | 7,5 min | dünner Schaumfilm |
| 2 | Amin 2* | µ < 0,1 | 8,5 min | dünner Schaumfilm |
| 3 | Vergl.-Experiment** | µ < 0,1 | 7,5 min | kein Schaum |

| | | | | |
|---|---|---|---|---|
| * ohne Tensid | | | | |
| ** Gemisch aus Amin 6, Amin 7, Ester der Dimerfettsäure (C₃₆) mit Polyethylenglykol (18 E0) und Kokosamin mit 12 E0 (10:10:5:2). | | | | |

## Patentansprüche

1. Schmiermittelkonzentrat auf Basis von Fettaminen und gegebenenfalls üblichen Verdünnungsmitteln und/oder Hilfs- bzw. Zusatzstoffen, dadurch gekennzeichnet, daß es mindestens ein Polyaminderivat eines Fettamins der allgemeinen Formel (I)
R-A-(CH₂)ₖ-NH-[(CH₂)ₗ-NH]_{y}-(CH₂)ₘ-NH₂ · (H⁺X⁻)ₙ (I)
enthält, wobei
R ein linearer oder verzweigter, gesättigter oder einfach oder mehrfach ungesättigter Alkylrest mit 8 bis 22 C-Atomen ist,
A für -NH- steht,
X⁻ ein Anion einer anorganischen oder organischen Säure bedeutet,
k, l, m unabhängig voneinander eine ganze Zahl im Bereich von 1 bis 6 ist;
y 0, 1, 2 oder 3 ist,
n eine ganze Zahl von 0 bis 6 ist,
und wobei das Schmiermittelkonzentrat 1 bis 40 Gew.-% an Polyaminderivaten der allgemeinen Formel (I) sowie 99 bis 60 Gew.-% Wasser und/oder Hilfs- bzw. Zusatzstoffe, jeweils bezogen auf die Gesamtformuliernng, enthält.

2. Schmiermittelkonzentrat nach Anspruch 1, dadurch gekennzeichnet, daß das Anion X⁻ ausgewählt ist aus der Gruppe Amidosulfonat, Nitrat, Halogenid, Hydrogensulfat, Sulfat, Hydrogencarbonat, Carbonat, Phosphat oder R¹-COO⁻, wobei der Rest R¹ für Wasserstoff, einen substituierten oder unsubstituierten, linearen oder verzweigten Alkylrest mit 1 bis 20 C-Atomen oder Alkenylrest mit 2 bis 20 C-Atomen steht, wobei die Substituenten ausgewählt sind aus einem oder mehreren der Reste Hydroxy, Amino, Imino und Carboxy.

3. Schmiermittelkonzentrat nach Anspruch 1 oder 2, dadurch gekennzeichnet, daß es ein Polyaminderivat der allgemeinen Formel (I) enthält, wobei A = -NH- ist, k, 1, m unabhängig voneinander 3 oder 4, insbesondere 3, ist, y 0 oder 1 ist und R, R¹, X, n jeweils die in den Ansprüchen 1 und 2 für die allgemeine Formel (I) angegebenen Bedeutungen haben.

4. Schmiermittelkonzentrat nach einem oder mehreren der Ansprüche 1 bis 3, dadurch gekennzeichnet, daB in der allgemeinen Formel (I)
R für einen linearen oder verzweigten, gesättigten oder einfach oder mehrfach ungesättigten Alkylrest mit 12 bis 18 C-Atomen,
A für -NH- und
X⁻ für den Rest R¹-COO⁻, wobei R¹ Wasserstoff, CH₃-, HO-CH₂- oder CH₃-CH(OH)- bedeutet, steht.

5. Schmiermittelkonzentrat nach einem oder, mehreren der Ansprüche 1 bis 4, dadurch gekennzeichnet, daß es 5 bis 15 Gew.-% in Polyaminderivaten der allgemeinen Formel (I) sowie 95 bis 85 Gew.-% Wasser und/oder Hilfs- bzw. Zusatzstoffe, jeweils bezogen auf die Gesamtformulierung, enthält.

6. Schmiermittelkonzentrat nach Anspruch 5, dadurch gekennzeichnet, daß es als Hilfs- bzw. Zusatzstoff Lösungsvermittler und/oder nichtionische und/oder amphotere Tenside enthält.

7. Schmiermittelkonzentrat nach einem oder mehreren der Ansprüche 1 bis 6, dadurch gekennzeichnet, daB es einen pH-Wert im Bereich von 4 bis 11, vorzugsweise im Bereich von 5 bis 8, aufweist.

8. Verwendung des Schmiermittelkonzentrats nach einem oder mehreren der Ansprüche 1 bis 7 als Kettengleitmittel in der Lebensmittelindustrie.

9. Verwendung nach Anspruch 8, dadurch gekennzeichnet, daß die Schmiermittelkonzentrate in automatischen Ketten- und Bandschmieranlagen verwendet werden.

10. Verfahren zur Herstellung des Schmiermittelkonzentrats nach einem oder mehreren der Ansprüche 1 bis 9, dadurch gekennzeichnet, daß die Aminkomponente(n), gegebenenfalls unter Zusatz von Wasser, mit den Hilfs- bzw. Zusatzstoffen vermischt werden.

11. Wäßrige Schmiermittel lösung auf Basis von Fettaminen und gegebenenfalls üblichen Verdünnungsmitteln, dadurch gekennzeichnet, daß sie mindestens ein Polyaminderivat eines Fettamins der allgemeinen Formel (I) nach einem oder mehreren der Ansprüche 1 bis 4 enthält.

12. Wäßrige Schmiermittellösung nach Anspruch 11, dadurch gekennzeichnet, daß sie durch Verdünnung des Schmiermittelkonzentrats nach einem oder mehreren der Ansprüche 1 bis 7 mit Wasser um den Faktor 2 bis 10.000, vorzugsweise um den Faktor 300 bis 500, erhalten wird.

13. Wäßrige Schmiermittel lösung nach einem der Ansprüche 11 oder 12, dadurch gekennzeichnet, daß sie zwischen 0,002 und 0,1 Gew.-%, insbesondere zwischen 0,003 und 0,05 Gew.-%, eines Polyaminderivats eines Fettamins der Formel (I) enthält und einen pH zwischen 5 und 8 aufweist.

14. Verwendung der wäßrigen Schmiermittel lösung nach einem oder mehreren der Ansprüche 11 bis 13 als Kettengleitmittel in der Lebensmittelindustrie, zur Förderung oder zum Transport von Gebinden oder Flaschen aus Glas, kunststoffbeschichtetem Glas, Kunststoffen, insbesondere Polyethylenterephthalat oder Polyvinylchlorid, Weißblech oder Aluminium, oder von lackierten oder kunststoffbeschichteten Behältern aus diesen Metallen.

## Claims

1. A lubricant concentrate based on fatty amines and, optionally, typical diluents and/or auxiliaries and additives, characterized in that it contains at least one polyamine derivative of a fatty amine corresponding to general formula (I):
R-A-(CH₂)ₖ-NH-[(CH₂)ₗ-NH]_{y}-(CH₂)ₘ-NH₂ · (H⁺X⁻)ₙ (I)
in which
R is a linear or branched, saturated or mono- or polyunsaturated C₈₋₂₂ alkyl radical,
A is -NH-,
X⁻ is an anion of an inorganic or organic acid,
k, l and m independently of one another are integers of 1 to 6;
y is 0, 1, 2 or 3
n is an integer of 0 to 6,
the lubricant concentrate containing 1 to 40% by weight of polyamine derivatives corresponding to general formula (I) and 99 to 60% by weight of water and/or auxiliaries and additives, based on the formulation as a whole.

2. A lubricant concentrate as claimed in claim 1, characterized in that the anion X⁻ is selected from the group consisting of amidosulfonate, nitrate, halide, hydrogen sulfate, sulfate, hydrogen carbonate, carbonate, phosphate or R¹-COO⁻, where R¹ is hydrogen a substituted or unsubstituted, linear or branched C₁₋₂₀ alkyl radical or C₂₋₂₀ alkenyl radical, the substituents being selected from one or more of the radicals hydroxy, amino, imino and carboxy.

3. A lubricant concentrate as claimed in claim 1 or 2, characterized in that it contains a polyamine derivative corresponding to general formula (I) where A = -NH-, k, l and m independently of one another have values of 3 or 4, more particularly 3, y = 0 or 1 and R, R¹, X and n are as defined in claims 1 and 2 for general formula (I).

4. A lubricant concentrate as claimed in one or more of claims 1 to 3, characterized in that, in general formula (I),
R is a linear or branched, saturated or mono- or polyunsaturated C₁₂₋₁₈ alkyl radical,
A represents -NH- and
X⁻ represents a group of the formula R¹-COO⁻ where R¹ is hydrogen, CH₃-, HO-CH₂- or CH₃-CH(OH)-.

5. A lubricant concentrate as claimed in one or more of claims 1 to 4, characterized in that it contains 5 to 15% by weight of polyamine derivatives corresponding to general formula (I) and 95 to 85% by weight of water and/or auxiliaries and additives, based on the formulation as a whole.

6. A lubricant concentrate as claimed in claim 5, characterized in that it contains solubilizers and/or nonionic and/or amphoteric surfactants as the auxiliaries or additives.

7. A lubricant concentrate as claimed in one or more of claims 1 to 6, characterized in that it has a pH value in the range from 4 to 11 and preferably in the range from 5 to 8.

8. The use of the lubricant concentrate claimed in one or more of claims 1 to 7 as a chain lubricant in the food industry.

9. The use claimed in claim 8, characterized in that the lubricant concentrates are used in automatic chain and belt lubrication systems.

10. A process for the production of the lubricant concentrate claimed in one or more of claims 1 to 9, characterized in that the amine component(s) are mixed with the auxiliaries and additives, optionally in the presence of water.

11. An aqueous lubricant solution based on fatty amines and optionally typical diluents, characterized in that it contains at least one polyamine derivative of a fatty amine of general formula (I) according to one or more of claims 1 to 4.

12. An aqueous lubricant solution as claimed in claim 11, characterized in that the lubricant is obtained by diluting the lubricant concentrate claimed in one or more of claims 1 to 7 with water by a factor of 2 to 10,000 and preferably by a factor of 300 to 500.

13. An aqueous lubricant solution as claimed in claim 11 or 12, characterized in that it contains between 0.002 and 0.1% by weight and, more particularly, between 0.003 and 0.05% by weight of a polyamine derivative of a fatty amine corresponding to formula (I) and has a pH value of 5 to 8.

14. The use of the aqueous lubricant solution claimed in one or more of claims 11 to 13 as a chain lubricant in the food industry for transporting containers or bottles of glass, plastic-coated glass, plastics, more particularly polyethylene terephthalate or polyvinyl chloride, tin or aluminium, or lacquered or plastic-coated containers of these metals on conveyors.

## Revendications

1. Concentré d'agent lubrifiant à base d'amines grasses et le cas échéant d'agents de dilution usuels et/ou des substances auxiliaires ou d'additifs,
caractérisé en ce que
il contient au moins un dérivé de polyamine d'une amine grasse de formule générale (I)
R-A-(CH₂)ₖ-NH-[(CH₂)ₗ-NH]_{y}-(CH₂)ₘ-NH₂ · (H⁺X⁻)ₙ (I)
dans laquelle,
R est un radical alcoyle linéaire ou ramifié, saturé ou non saturé une fois ou plusieurs fois, ayant de 8 à 22 atomes de carbone.
A représente -NH-
X⁻ signifie un anion d'un acide minéral ou organique.
K,l,m indépendamment les uns des autres est un nombre entier dans la zone de 1 à 6,
y est 0,1,2 ou 3.
n est un nombre entier de 0 à 6 et dans laquelle le concentré d'agent lubrifiant contient de 1 à 40 % en poids de dérivé de polyamine de formule générale (I) ainsi que de 99 à 60 % en poids d'eau et/ou de substances auxiliaires ou d'additifs à chaque fois rapporté à la formulation totale.

2. Concentré d'agent lubrifiant selon la revendication 1, caractérisé en ce que l'anion X⁻ est choisi dans le groupe des amidosulfonate, nitrate, halogénure, hydrogénosulfate, sulfate, hydrogéno-carbonate, carbonate, phosphate et R¹-COO⁻ dans lequel R¹, représente de l'hydrogène, un radical alcoyle substitué ou non substitué, linéaire ou ramifié ayant de 1 à 20 atomes de carbone ou un radical alcényle ayant de 2 à 20 atomes de carbone, dans lesquels les substituants sont choisis parmi un ou plusieurs des radicaux hydroxy, amino, imino et carboxy.

3. Concentré d'agent lubrifiant selon la revendication 1 ou 2,
caractérisé en ce que
il renferme un dérivé de polyamine de formule générale (I) dans laquelle A est -NH-, K,l,m indépendamment les uns des autres sont 3 ou 4 en particulier 3, y est 0 ou 1 ; et R, R¹, X, n respectivement ont les significations indiquées dans les revendications 1 et 2 pour la formule générale (I).

4. Concentré d'agent lubrifiant selon l'une ou plusieurs des revendications 1 à 3,
caractérisé en ce que
dans la formule générale I, R représente un radical alcoyle linéaire ou ramifié, saturé ou une fois ou plusieurs fois non saturé, ayant de 12 à 18 atomes de carbone,
A représente -NH- et,
X⁻ représente le radical R¹COO⁻ dans lequel R¹ signifie de l'hydrogène, CH₃, HO-CH₂, ou CH₃CH(OH).

5. Concentré d'agent lubrifiant selon l'une ou plusieurs des revendications 1 à 4,
caractérisé en ce que
il contient de 5 à 15 % en poids de dérivé de polyamine de formule générale (I) ainsi que 95 à 85 % en poids d'eau et/ou de substances auxiliaires ou d'additifs, à chaque fois rapporté à la formulation totale.

6. Concentré d'agent lubrifiant selon la revendication 5, caractérisé en ce que
il renferme comme substance auxiliaire ou comme additif un agent dissolvant et/ou un agent tensioactif non ionique et/ou un agent tensioactif amphotère.

7. Concentré d'agent lubrifiant selon l'une ou plusieurs des revendications 1 à 6,
caractérisé en ce que
il possède une valeur de pH dans la zone de 4 à 11, de préférence dans la zone de 5 à 8.

8. Utilisation du concentré d'agent lubrifiant selon l'une ou plusieurs des revendications 1 à 7 comme agent de glissement pour chaînes dans l'industrie alimentaire.

9. Utilisation selon la revendication 8,
caractérisée en ce que
on utilise les concentrés d'agent lubrifiant dans les installations automatique à chaîne et à bande.

10. Procédé d'obtention du concentré d'agent lubrifiant selon l'une ou plusieurs des revendications 1 à 9,
caractérisé en ce que
on mélange le(s) composant(s) aminé(s) le cas échéant en ajoutant de l'eau, avec les substances auxiliaires ou les additifs.

11. Solution aqueuse d'agent lubrifiant à base d'amines grasses et le cas échéant d'agents de dilution usuels,
caractérisée en ce que
elle contient au moins un dérivé de polyamine d'une amine grasse de formule générale (I) selon l'une ou plusieurs des revendications 1 à 4.

12. Solution aqueuse d'agent lubrifiant selon la revendication 11,
caractérisée en ce qu'elle est obtenue par dilution d'un concentré d'agent lubrifiant selon l'une ou plusieurs des revendications 1 à 7, avec de l'eau d'un facteur de 2 à 10.000 de préférence d'un facteur de 300 à 500.

13. Solution aqueuse d'agent lubrifiant selon l'une des revendications 11 ou 12,
caractérisée en ce que
elle contient entre 0,002 et 0,1 % en poids, en particulier entre 0,003 et 0,05 % en poids d'un dérivé de polyamine d'une amine grasse de formule (I) et qu'elle possède un pH entre 5 et 8.

14. Utilisation de la solution aqueuse d'agent lubrifiant selon l'une ou plusieurs des revendications 11 à 13 en tant qu'agent de glissement pour chaînes dans l'industrie alimentaire, pour favoriser ou pour le transport des fûts métalliques ou des bouteilles en verre, verre revêtu de matière plastique, matières plastiques, en particulier téréphtalate de polyéthylène ou chlorure de polyvinyle, fer blanc, ou aluminium ou de récipients laqués ou revêtus de matière plastique de ces métaux.
